# EUROPÄISCHE PATENTSCHRIFT

(11) **EP 0 009 803 B1**
(45) Veröffentlichungstag und Bekanntmachung des Hinweises auf die Patenterteilung: **16.03.1983**
(21) Anmeldenummer: 79103749.2
(22) Anmeldetag: 02.10.1979
(51) Int. Cl.: B22D 11/10

(54) **Verfahren zum Stranggiessen von Stahl**
Method for continuously casting steel
Procédé de coulée continue d'acier

(30) Priorität: 06.10.1978 CH 10383/78
(43) Veröffentlichungstag der Anmeldung: 16.04.1980
(73) Patentinhaber: CONCAST HOLDING AG, CH-8027 Zürich (CH)
(72) Erfinder: Lipton, Jan, CH-8820 Wädenswil (CH); Thalmann, Armin, CH-8610 Uster (CH)
(74) Vertreter: Fiala, Ferdinand

## Beschreibung

Die vorliegende Erfindung behandelt ein Verfahren zum Stranggiessen von Stahl, bei dem Schmelze in eine Kokille gegossen, der entstehende, einen flüssigen Kern aufweisende Strang ausgezogen, in einer Führungsbahn geführt sowie gestützt und durch mindestens zwei elektromagnetische Wanderfelder eine turbulente Strömung im flüssigen Kern erzeugt wird.

Das Gefüge einer im Stranggiessverfahren hergestellten Bramme ist von der Zusammensetzung des Materials und von der Giesstemperatur abhängig. Bei Giesstemperaturen von nur wenigen Grad Celsius über der Schmelztemperatur überwiegt ein globulitisches, ungerichtetes und bei Giesstemperaturen mit 15°C und mehr über der Schmelztemperatur ein kolumnares, gerichtetes Gefüge mit einer starken zentralen, positiven Steigerung der Begleitelemente. Wegen der guten Verarbeitungseigenschaften, insbesondere beim Walzen, werden Brammen mit einem globulitischen Gefüge bevorzugt. Aus giesstechnischen Gründen, beispielsweise wegen der Schwierigkeit, bei einer grossen Charge während der gesamten Giesszeit eine einheitliche Temperatur auf wenige Grad genau einzustellen und zum Verhindern, dass die Schmelze bereits in der Pfanne teilweise erstarrt, muss in der Praxis mit Temperaturen über Liquidus (im folgenden auch Übertemperaturen genannt) von mehr als 20°C gegossen werden. Es sind darum schon viele Anstrengungen unternommen worden, auch beim Stranggiessen mit Übertemperatur eine Bramme mit überwiegend gIobuIitischem, ungerichtetem Gefüge und ohne zentrale Steigerung zu erhalten.

Beim Stranggiessen von Stahl ist es bekannt, durch magnetisches Rühren der Schmelze im flüssigen Kern eine Verbesserung der Qualität des gegossenen Materials mittels einer mehr oder weniger starken turbulenten Strömung zu erhalten. Diese Verbesserungen sind durch verschiedene Verfahren zum Aufbringen der Schubkräfte auf die Schmelze erzielt worden. Zur Erzeugung der Schubkräfte werden in vielen Fällen Wanderfelder angewendet.

Im Stahl sind Legierungs- und Begleitelemente, wie C, Si, Mn, P, S usw. enthalten, die beim Erstarren zu Seigerungen, insbesondere Zentralseigerungen, führen können. Solche Seigerungen, wie auch die Kristallstruktur, sind bekanntlich u. a. von der Höhe der Übertemperatur abhängig. Durch das elektromagnetische Rühren bzw. durch die erzeugte turbulente Strömung sollen solche Seigerungen verhindert werden. Das Erstarrungsgefüge soll derart beeinflusst werden, dass eine möglichst grosse Zone von dichter, ungerichteter Kristallstruktur erhalten wird. Es hat sich aber gezeigt, dass durch die lokale starke Bewegung der Schmelze die Erstarrungsfront so beeinflusst wird, dass sich sogenannte weisse Bänder bilden. Diese weissen Bänder sind negative Seigerungen, die sich qualitätsverschlechternd auswirken können.

Nach einem bekannten Verfahren werden mit einem elektromagnetischen Wanderfeld Schubkräfte in Richtung der Stranglängsachse erzeugt, wobei die um den Strang verlaufenden Magnete zwischen den Rollenpaaren von der Kokille bis zum Sumpfende angeordnet sind. Die entlang des Sumpfes erzeugte Strömung bringt den gewünschten Bereich von nicht kolumnarem Gefüge und verhindert das Entstehen von massgebenden Seigerungen, insbesondere der Mittenseigerung und weissen Bändern. Ein solches System benötigt durch die Vielzahl der Magnete einen zu grossen Platz, behindert das Stützen und Kühlen des Stranges, was die Leistung der Anlage vermindert. Ferner ist dieses System viel zu aufwendig.

Aus der DT-OS 2810876 ist weiter ein Verfahren zum Rühren von Schmelze in einem teilweise erstarrten Strang mit rechteckigem Querschnitt bekannt, wobei entlang der beiden Breitseitenwände geradlinige Induktionsfelder erzeugt werden. Diese Induktionsfelder bewirken eine translatorische Horizontalbewegung in gegenläufigem Sinne, so dass eine im wesentlichen elliptische Bewegungsbahn entsteht. Die Metallschichten, die die beiden zueinander entgegengesetzten Strömungen trennen und neutrale Mittelschichten darstellen, verharren dabei praktisch in Ruhe. Diese Mittelschichten können durch entsprechende Massnahmen in Richtung der einen oder der andern Breitseitenwand des Stranges verschoben werden. Bei diesem Verfahren wird durch entsprechende Anordnung und Dimensionierung der Induktionsfelder eine möglichgst ungestörte geschlossene Zirkulationsbewegung angestrebt. Die Zentralseigerung und weisse Bänder lassen sich bei diesem Verfahren nicht vollständig vermeiden. Auch sind die beidseits des Stranges an den Breitseiten notwendigen Rühreinrichtungen einerseits kostspielig und anderseits bei Bogenanlagen nur mit wesentlichen Umbauarbeiten der gesamten Strangführung einbaubar.

Mit einem anderen bekannten Verfahren für Brammenformate wird versucht, diese weissen Bänder zu eliminieren, indem mit elektromagnetischen Wanderfeldern, erregt durch zwei an den Längsseiten sich gegenüber befindliche Magnete, gleichgerichtete Schubkräfte auf den flüssigen Stahl erzeugt werden. Diese Schubkräfte sollen so quer zur Stranglängsachse wirken, dass ein sanftes Anstossen der Strömung an der erstarrten Wand erzielt wird, so dass die umgelenkte Strömung innerhalb eines begrenzten Bereiches gehalten wird. Dieser begrenzte Wirkungsbereich ergibt eine ungenügende Zone von dichter, ungerichteter Kristallstruktur. Im weitern hat sich gezeigt, dass mit diesem Verfahren die weissen Bänder nur mangelhaft eliminiert werden können, so dass durch diese Nachteile kein optimales Produkt erhalten werden kann, was sich z. B. auf das gewalzte Produkt qualitätsmässig negativ auswirken kann. Erschwerend für den Einbau der Magnete ist die Notwendigkeit des Anordnens unmittelbar bei der Strangoberfläche, was wegen der fehlenden Rollen und Kühlung das Ausbauchen begünstigt.

Es ist Aufgabe der vorliegenden Erfindung, ein Verfahren zu schaffen, das eine genügende Zone von dichter, ungerichteter Kristallstruktur ergibt. Das gegossene Material soll seigerungsarm sein, insbesondere in bezug auf die Zentralseigerung und weisse Bänder. Im weitern soll der Platzbedarf zur Erzeugung des magnetischen Rühreffektes klein sein.

Die Lösung dieser Aufgabe ist dadurch gekennzeichnet, dass durch diese Wanderfelder gleichzeitig wirkende Schubkräfte unterschiedlicher Grösse erzeugt werden, derart, dass die von diesen Schubkräften bewirkten Strömungen sich gegenseitig beeinflussen.

Durch die unterschiedliche Grösse der Schubkräfte der gleichzeitig auf den flüssigen Stahl im Kern wirkenden Wanderfelder und zusätzlich durch die gegenseitige Beeinflussung der Strömungen, die von diesen Schubkräften bewirkt werden, wird eine derartige turbulente Strömung erzeugt, dass praktisch keine negativen Seigerungen, d. h. keine weissen Bänder im Schliffbild, sichtbar sind. Trotz hoher Übertemperatur wird die gewünschte Zone von nicht kolumnarem, dichtem Gefüge erhalten, insbesondere kann die Zentrumsporosität verhindert werden, so dass verbesserte Walzprodukte erzeugt werden können. Der benötigte Platz für die Erzeugung der Wanderfelder ist im Verhältnis zum Wirkungsbereich klein.

Für Brammen- und grössere Vorblockformate wird die turbulente Strömung vorteilhaft durch von einer Strangseite her wirkenden Wanderfelder erzeugt.

Eine weitere Form der vorteilhaften Anwendung besteht darin, dass die turbulente Strömung durch von Wanderfeldern hervorgerufenen, auf den flüssigen Stahl wirkenden, gleichgerichteten Schubkräften erzeugt wird.

Zur Erzeugung der unterschiedlichen Schubkräfte können nach einem Merkmal der Erfindung die Wanderfelder mit unterschiedlichen Stromstärken erregt werden. Die dadurch entstehende Querkraft zu der auf den flüssigen Stahl wirkenden Schubkraft bringt eine wirksamere turbulente Strömung, die das gewünschte Gussgefüge, hervorbringt. Mit Vorteil wird der Magnet des einen Wanderfeldes gegenüber dem Magneten des anderen Wanderfeldes mit einem um 10% bis 25% höheren Strom beaufschlagt.

Vorteilhaft werden die unterschiedlichen Schubkräfte quer zur Stranglängsachse erzeugt. Beim Auftreffen der turbulenten Strömung auf die erstarrte Seitenwand des Stranges lösen sich Wirbel ab, die sich mehrheitlich in Richtung der Kokille bewegen. Auf diese Weise wird mit der turbulenten Strömung die Schmelze nicht nur in der Ebene des Strangquerschnittes, sondern über einen grossen Bereich in der Längsrichtung des Stranges umgewälzt, was einen vorteilhaften Austausch der Schmelze aus dem direkten Einwirkungsbereich der Magnete mit frisch von der Kokille einfliessendem Stahl und damit einen Temperaturausgleich in der gesamten Schmelze ermöglicht. Trotz dem geringen Platzbedarf der Magnete in Stranglängsrichtung wird in diesem grossen Bereich der flüssige Stahl umgerührt.

Die Vermischung von sich unterhalb der Magnete befindlichem, kaltem Stahl mit zufliessendem heissem Stahl kann nach einem weiteren Merkmal dadurch verbessert werden, dass im der Kokille abgewandten Wanderfeld eine schwächere Schubkraft als im der Kokille zugewandten Wanderfeld erzeugt wird. Mit einem zusätzlichen Merkmal kann dieser Austausch von kaltem und heissem Stahl in einem noch grösseren Bereich erhalten werden, indem die unterschiedlichen Schubkräfte entgegen der Stranglaufrichtung erzeugt werden, was aber einen etwas grösseren Platzbedarf für die Magnete erfordert.

Um die Turbulenz noch wirkungsvoller an die jeweilig herrschenden Giessparameter anzupassen, besteht ein anderes Merkmal der Erfindung darin, dass die turbulente Strömung durch unterschiedlich wirkende Schubkräfte innerhalb mindestens eines der Wanderfelder erzeugt wird. Dabei werden vorteilhaft die Windung einer Phase des unterschiedliche Schubkräfte erzeugenden Magneten gegenüber der Windung mindestens einer anderen Phase von unterschiedlichen Stromstärken beaufschlagt.

In diesem Zusammenhang empfiehlt die Erfindung noch zusätzlich, dass die unterschiedlich wirkenden Schubkräfte innerhalb eines Wanderfeldes wechselweise zwischen den Wanderfeldern erzeugt werden.

Im folgenden wird die Erfindung mit Hilfe von Figuren an zwei Ausführungsbeispielen erläutert. Es zeigen:
Fig. 1 eine Anordnung der Magnete zur Durchführung des Verfahrens in einer Bogenanlage mit quer zum Strang wirkenden Wanderfeldern und
Fig. 2 eine Anordnung der Magnete in einer Senkrecht-Anlage mit in Stranglaufrichtung wirkenden Wanderfeldern.

In Fig. 1 ist mit 1 eine gekühlte, gebogene und oszillierende Kokille zum Giessen einer Bramme bezeichnet, die aus einem nicht dargestellten Giessgefäss über ein in die Kokille 1 reichendes Giessrohr mit flüssigem Stahl versorgt wird. Der in der Kokille 1 entstehende, einen flüssigen Kern 3 aufweisende Strang 2 wird in einer der Kokille 1 folgenden gebogenen Strangbahn 4 mit einem Radius von 10 m mit Hilfe von Rollen 5 geführt und gestützt. Zwischen den Rollen 5 sind Sprühdüsen 6 zur weiteren Kühlung des Stranges 2 angeordnet. Von einem Treib-Richter 7 wird der Strang ausgezogen und gerichtet.

In einem Abstand von ca. 5 m unterhalb des Kokillenendes ist ein Gehäuse 10 mit einer Gruppe von zwei Wanderfeld-Magneten 11, 12 bekannter Konstruktion an der Innenseite des Strangbogens angeordnet. Die Anordnung an einer anderen Strangseite ist ebenfalls möglich. Die Wanderfelder der Magnete 11, 12 erzeugen gleichgerichtete, quer zum Strang wirkende Schubkräfte unterschiedlicher Grösse auf den flüssigen Stahl im Kern 3. Zwischen den beiden Magneten 11 und 12 besteht ein freier Abstand. Je nach Format, speziell nach dem Flächenverhältnis flüssig zu fest, und gewünschtem Bereich der turbulenten Strömung kann durch Veränderung dieses Abstandes der Grad der die gegenseitigen Beeinflussung der durch die Schubkräfte verursachten Strömungen angepasst werden. Der Abstand muss aber kleiner sein als die Grösse der zwei benachbarten, von den Magneten erzeugten Strömungszellen. Zwischen den Magneten 11 und 12 und der Oberfläche des Stranges 2 sind Rollen 5' aus einem antimagnetischen Material, beispielsweise rostfreiem Staht, angebracht.

Für eine Bramme eines Formates von 1500 mm x 250 mm werden die Windungen des der Kokille 1 zugewandten Magneten 11 mit einem Strom von 1000 A und die Windungen des der Kokille 1 abgewandten Magneten 12 mit einem Strom von 850 A beaufschlagt. Die Frequenz für beide Magnete beträgt 2 Hz. Die Frequenzen können aber auch unterschiedlich sein, beispielsweise 2 Hz und 1,5 Hz, was die Turbulenz ebenfalls beeinflusst. Die durch die beiden quer zur Stranglängsachse wirkenden Wanderfelder erzeugten gleichgerichteten Schubkräfte unterschiedlicher Grösse verursachen unterschiedliche Strömungsgeschwindigkeiten, wodurch im gegenseitigen Beeinflussungsbereich der beiden Strömungen eine wirkungsvolle Turbulenz erzeugt wird. Beim Auftreffen der turbulenten Strömung auf die Seitenwand entstehen noch zusätzliche Wirbel. Durch das der Kokille zugewandte Wanderfeld wird gegenüber dem der Kokille abgewandten Wanderfeld eine grössere Geschwindigkeit der Strömung erzeugt und dadurch ein Aufsteigen des flüssigen Stahles längs der Seitenwand in Richtung der Kokille begünstigt.

Zur Anpassung der Turbulenz an die unterschiedlichen Giessparameter von Anlage zu Anlage, aber auch an die wechselnden Giessparameter innerhalb einer Anlage, kann folgendes Verfahren angewendet werden. Die beiden Windungen des Magneten 11 werden mit 1000 A beaufschlagt, so dass innerhalb seines Wanderfeldes gleiche Schubkräfte auf den flüssigen Stahl wirken. Der Magnet 12 ist in diesem Beispiel ebenfalls zweiphasig aufgebaut.

Beide Magnete können aber auch mehr als zwei Phasen aufweisen. Die Windungen der ersten Phase werden mit 900 A und diejenigen der zweiten Phase mit 800 A gespeist, wodurch unterschiedliche Schubkräfte innerhalb des Wanderfeldes des Magneten 12 erzeugt werden. Im Beeinflussungsbereich der Strömungen, erzeugt von den Magneten 11 und 12, werden durch die früher erwähnten Querkräfte andere Turbulenzen auftreten gegenüber den Turbulenzen, die mit gleichen Schubkräften innerhalb der beiden Wanderfelder vorhanden sind. Es können aber auch beide Magnete 11 und 12 innerhalb des entsprechenden Wanderfeldes unterschiedlich wirkende Schubkräfte erzeugen.

Die Anpassung an die wechselnden Giessparameter kann noch erleichtert werden, indem wechselweise der Magnet 12 mit 1000 A und die beiden Phasen des Magneten 11 mit 900 A und 800 A beaufschlagt werden. Dieser Wechsel kann beispielsweise alle 10 Sekunden erfolgen.

In Fig. 2 ist wiederum die Kokille mit 1 und der Strang mit 2 bezeichnet. Die Rollen 5 führen den Strang. In einem Gehäuse 20 sind zwei Wanderfeld-Magnete 21 und 22 in Stranglängsrichtung angeordnet. Für kleinere Formate, wie Knüppel und kleinere Vorblöcke, fehlt der Platz für das Anordnen der Magnete nebeneinander. Für diese Fälle wird der eine der Magnete von einer anderen Strangseite auf den flüssigen Stahl wirken und eine gegenseitige Beeinflussung der Strömungen verursachen. Die Windungen der beiden Magnete werden mit unterschiedlichen Stromstärken beaufschlagt, um unterschiedliche Schubkräfte entgegen der Stranglaufrichtung zu erzeugen. Dadurch entstehen turbulente Strömungen, wie sie mit den Pfeilen 23 und 24 angedeutet sind. Damit wird der sich unterhalb der Magnete befindliche kalte Stahl in Richtung zur Kokille transportiert, wo er sich mit dem einfliessenden heissen Stahl vermischt.

In den beiden Beispielen ist das Verfahren mit zwei nebeneinander angeordneten Rührern als Gruppe angewendet worden. Es ist aber auch möglich, mit 3 Rührern das Verfahren durchzuführen, wobei die beiden äusseren Rührer vorteilhaft mit der gleichen Stromstärke beaufschlagt werden. Die Durchführung des Verfahrens mit mehr als 3 Rührern ist ebenfalls möglich.

Es versteht sich auch, dass die zum Erzeugen einer turbulenten Strömung verwendeten magnetischen Wanderfelder nicht notwendigerweise quer oder parallel zur Längsrichtung des Stranges ausgerichtet sein müssen, sondern ebensogut irgendeinen Winkel mit dieser Richtung einschliessen können. Die Wanderfelder müssen auch nicht von Elektromagneten erzeugt werden, die zu einer einzigen Baugruppe verbunden sind. Es kann sogar vorteilhaft sein, Baugruppen unabhängig voneinander und bewegbar anzuordnen. Eine solche Anordnung ermöglicht, die Magnete sowohl in der Längs-als auch in der Querrichtung des Stranges gegeneinander zu verschieben und unabhängig voneinander zu verschwenken.

Eine andere Möglichkeit zur Erzeugung unterschiedlich wirkender Schubkräfte besteht in der Verwendung von zwei ungleichartig aufgebauten Wanderfeld-Magneten. Bei Strängen mit langen, flüssigen Kernen können in Stranglängsrichtung mehrere Gruppen von Wanderfeldern wirksam sein. Das erfindungsgemässe Verfahren kann für alle Typen von Stranggiessanlagen mit Durchlaufkokillen Anwendung finden.

## Patentansprüche

1. Verfahren zum Stranggiessen von Stahl, bei dem Schmelze in eine Kokille gegossen, der entstehende, einen flüssigen Kern aufweisende Strang ausgezogen, in einer Führungsbahn geführt sowie gestützt und durch mindestens zwei elektromagnetische Wanderfelder eine turbulente Strömung im flüssigen Kern erzeugt wird, dadurch gekennzeichnet, dass durch diese Wanderfelder gleichzeitig wirkende Schubkräfte unterschiedlicher Grösse erzeugt werden, derart, dass die von diesen Schubkräften bewirkten Strömungen sich gegenseitig beeinflussen.

2. Verfahren nach Anspruch 1, dadurch gekennzeichnet, dass die gleichzeitig wirkenden Schubkräfte durch von einer Strangseite her wirkende Wanderfelder erzeugt werden.

3. Verfahren nach Anspruch 1 oder 2, dadurch gekennzeichnet, dass die gleichzeitig wirkenden Schubkräfte gleichgerichtet sind.

4. Verfahren nach einem der Ansprüche 1-3, dadurch gekennzeichnet, dass die Wanderfelder zur Erzeugung der gleichzeitig wirkenden Schubkräfte von unterschiedlichen Stromstärken erregt werden.

5. Verfahren nach Anspruch 4, dadurch gekennzeichnet, dass das eine Wanderfeld gegenüber dem anderen Wanderfeld mit einem um 10-25% höheren Strom beaufschlagt wird.

6. Verfahren nach einem der Ansprüche 1-5, dadurch gekennzeichnet, dass die gleichzeitig wirkenden Schubkräfte quer zur Stranglängsachse erzeugt werden.

7. Verfahren nach Anspruch 6, dadurch gekennzeichnet, dass bei in Stranglaufrichtung sich folgenden Wanderfelder in dem der Kokille abgewandten Wanderfeld eine schwächere Schubkraft als in dem der Kokille zugewandten Wanderfeld erzeugt wird.

8. Verfahren nach einem der Ansprüche 1-5, dadurch gekennzeichnet, dass die gleichzeitig wirkenden Schubkräfte entgegen der Stranglaufrichtung erzeugt werden.

9. Verfahren nach einem der Ansprüche 1-8, dadurch gekennzeichnet, dass benachbarte Phasen des gleichen Wanderfeldes unterschiedlich grosse Schubkräfte erzeugen.

10. Verfahren nach Anspruch 9, dadurch gekennzeichnet, dass die Windungen von benachbarten Phasenspulen eines Wanderfeldes von unterschiedlichen Stromstärken beaufschlagt werden.

11. Verfahren nach einem der Ansprüche 9 und 10, dadurch gekennzeichnet, dass die unterschiedlich wirkenden Schubkräfte zwischen den beiden Wanderfelder periodisch gewechselt werden.

## Claims

1. A method for the continuous casting of steel, wherein molten metal is poured into a mould, and the resultant strand, having a liquid core, is withdrawn and guided and supported in a guide path, and turbulent flow is induced in the liquid core by at least two electromagnetic travelling fields, characterized in that simultaneously acting thrust forces of different magnitudes are produced by these travelling fields so that the flows caused by these thrust forces mutually influence each other.

2. A method according to claim 1, characterized in that the simultaneously acting thrust forces are produced by travelling fields acting from one side of the strand.

3. A method according to cfaim 1 or 2, characterized in that the simultaneously acting thrust forces occur in the same direction.

4. A method according to any one of claims 1-3, characterized in that the travelling fields for producing the simultaneously acting thrust forces are set up by currents of differing strengths.

5. A method according to claim 4, characterized in that the current applied in one travelling field is 10-25% higher than that applied in the other travelling field.

6. A method according to any one of claims 1-5, characterized in that the simultaneously acting thrust forces are produced transversely of the longitudinal axis of the strand.

7. A method according to claim 6, characterized in that, in the case of travelling fields that follow each other in the direction of movement of the strand, a weaker thrust force is produced in the travelling field remote from the mould than in the travelling field nearer the mould.

8. A method according to any one of claims 1 -5, characterized in that the simultaneously acting thrust forces are produced in a direction opposite that of movement of the strand.

9. A method according to any one of claims 1-8, characterized in that adjacent phases of the same travelling field produce thrust forces of differing magnitudes.

10. A method according to claim 9, characterized in that the turns of adjacent phase coils associated with a travelling field are loaded by currents of differing strengths.

11. A method according to claim 9 or claim 10, characterized in that the differently acting thrust forces are periodically changed between the two travelling fields.

## Revendications

1. Procédé pour la coulée continue de l'acier, où le bain de fusion est coulé dans une lingotière, où la brame continue qui apparaît et qui présente un noyau liquide est extraite, guidée et appuyée dans une ligne de guidage et où un écoulement turbulent est produit dans le noyau liquide ou moyen d'au moins deux champs magnétiques d'ondes progressives, caractérisé en ce que ces champs d'ondes progressives produisent des forces de cisaillement agissant simultanément et d'intensité différente, de telle sorte que les écoulements provoqués par ces forces de cisaillement s'influencent réciproquement.

2. Procédé selon la revendication 1, caratérisé en ce que les forces de cisaillement qui agissent simultanément sont produites par des champs d'ondes progressives agissant d'un côté de la coulée continue.

3. Procédé selon l'une quelconque des revendications 1 ou 2, caractérisé en ce que les forces de cisaillement qui agissent simultanément ont la même direction.

4. Procédé selon l'une quelconque des revendications 1-3, caractérisé en ce que les champs d'ondes progressives pour la production de forces de cisaillement qui agissent simultanément sont excités par des intensités de courant différentes.

5. Procédé selon la revendication 4, caractérisé en ce que l'un des champs d'ondes progressives est soumis, par rapport à l'autre champ d'ondes progressives, a une intensité de 10 à 25% supérieure.

6. Procédé selon l'une quelconque des revendications 1-5, caractérisé en ce que les forces de cisaillement qui agissent simultanément sont produites transversalement à l'axe longitudinal de la coulée continue.

7. Procédé selon la revendication 6, caractérisé en ce que dans le cas de champ d'ondes progressives qui se suivent dans la direction de marche de la coulée continue, dans le champ d'ondes progressives côté opposé à la lingotière est produite une plus faible force de cisaillement que dans le champ côté de la lingotière.

8. Procédé selon l'une quelconque des revendications 1-5, caractérisé en ce que les forces de cisaillement qui agissent simultanément sont produites dans le sens opposé à la marche de la coulée continue.

9. Procédé selon l'une quelconque des revendications 1-8, caractérisé en ce que des phases voisines du même champ d'ondes progressives produisent des forces de cisaillement d'intensité différente.

10. Procédé selon la revendication 9, caractérisé en ce que les spires des bobines de phase voisines d'un champ d'ondes progressives sont soumises à des intensités de courant différentes.

11. Procédé selon l'une quelconque des revendications 9 et 10, caractérisé en ce que les forces de cisaillement, à action différente, sont périodiquement échangées entre les deux champs d'ondes progressives.
